# EUROPÄISCHE PATENTANMELDUNG

(11) **EP 4 685 251 A1**
(43) Veröffentlichungstag der Anmeldung: **28.01.2026**
(21) Anmeldenummer: 25184548.3
(22) Anmeldetag: 23.06.2025
(51) Int. Cl.: C22C 1/02, C22C 9/04

(54) **KUPFER-ZINK-MOLYBDÄN-GUSSLEGIERUNG, HIERAUS HERGESTELLTES GUSSSTÜCK UND VERFAHREN ZUM HERSTELLEN EINER SOLCHEN KUPFER-ZINK-MOLYBDÄN-GUSSLEGIERUNG**

(30) Priorität: 23.07.2024 DE 102024120936
(71) Anmelder: KS Gleitlager GmbH, 68789 St. Leon-Rot (DE)
(72) Erfinder: Tammen, Niklas, 26871 Papenburg (DE)
(74) Vertreter: DREISS Patentanwälte PartG mbB

(57) **Zusammenfassung**

Die Erfindung betrifft eine Kupfer-Zink-Molybdän-Gusslegierung, ein hieraus hergestelltes Gussstück sowie ein Verfahren zum Herstellen einer solchen Gusslegierung.

## Beschreibung

Die Erfindung betrifft eine Kupfer-Zink-Molybdän-Gusslegierung, ein hieraus hergestelltes Gussstück sowie ein Verfahren zum Herstellen einer solchen Kupfer-Zink-Molybdän-Gusslegierung.

Kupfer-Zink-Legierungen, auch als Messinge bezeichnet, sind in vielfältiger Art und Weise aus dem Stand der Technik bekannt und finden beispielsweise zur Herstellung von elektrischen Bauteilen und in der Lagertechnik Verwendung.

Solche Kupfer-Zink-Legierungen enthalten oftmals Blei, um eine Herstell- und Bearbeitbarkeit zu verbessern. Beispielsweise ist aus der EP 0 621 346 A1 eine bleihaltige Kupfer-ZinkLegierung zur Herstellung von nickelfreien Gebrauchsgegenständen, wie bspw. Brillenteilen oder Schmuckteilen, bekannt.

Aus Gesundheits- und Umweltschutzgründen ist Blei als giftiges Schwermetall jedoch zunehmend als Legierungselement unerwünscht. Um Blei zu ersetzen, wurde die Zugabe von Schwefel diskutiert, welches als Spanbrecher dienen kann und somit eine spanende Bearbeitung erleichtern kann.

Beispielsweise wird in der DE 10 2020 106 999 A1 für Kupfer-Zinn-Stranggusslegierungen thematisiert, dass durch die Zugabe von Schwefel eine verbesserte Gießbarkeit erzielt werden kann, da sich durch Schwefel gebildetes Kupfersulfid und Zinksulfid in sonst üblicherweise vorhandenen Mikrolunkern ansammelt und diese Hohlräume dadurch dichtend auffüllt. Zudem wurde diskutiert, dass sich Kupfersulfid positiv auf die tribologischen Eigenschaften auswirken kann.

Durch die Zugabe von Schwefel wird bei zinkhaltigen Legierungen jedoch ein weiterer Zielkonflikt geschaffen, da sich das bildende Zinksulfid festigkeitsverringernd auswirken kann und infolge der höheren Härte den Werkzeugverschleiß bei spanabhebender Bearbeitung erhöht.

Der vorliegenden Erfindung liegt die Aufgabe zugrunde, eine Kupfer-Zink-Gusslegierung bereitzustellen, die sich gut und auf wirtschaftliche Weise herstellen und vergießen lässt und nach dem Guss gut spanbar ist und gute tribologische Eigenschaften aufweist.

Diese Aufgabe wird erfindungsgemäß durch eine Gusslegierung mit den Merkmalen des Anspruchs 1 gelöst. Hierbei handelt es sich um eine Gusslegierung bestehend aus:
- 1,5 - 38,5 Gew.-%, insbesondere 7,0 - 38,5 Gew.-%, Zink
- 0,6 - 4,2 Gew.-% Molybdän,
- 0,4 - 3,1 Gew.-% Schwefel,
- gegebenenfalls bis zu 4,5 Gew.-%, insbesondere bis zu 4,0 Gew.-%, Eisen,
- gegebenenfalls bis zu 5,5 Gew.-%, insbesondere bis zu 5,0 Gew.-%, Silizium,
- gegebenenfalls bis zu 7,5 Gew-%, insbesondere bis zu 7,0 Gew.-%, Aluminium,
- gegebenenfalls bis zu 0,8 Gew.-% Phosphor,
- Rest Kupfer und unvermeidbare Verunreinigungen,

wobei, bezogen auf Gewichtsprozent, ein Verhältnis von Schwefel zu Molybdän in der Legierung größer 0,6, insbesondere größer 0,65, weiter insbesondere mindestens 0,66, ist (d.h. wobei ein Verhältnis des Massenanteils (in Gew.-%) von Schwefel in der Legierung zu dem Massenanteil (in Gew.-%) von Molybdän in der Legierung größer 0,6 insbesondere größer 0,65, weiter insbesondere mindestens 0,66, beträgt), und
wobei ein Summenanteil von Molybdän und Schwefel (d.h. die Summe aus dem Massenanteil (in Gew.-%) von Molybdän in der Legierung und dem Massenanteil (in Gew.-%) von Schwefel in der Legierung) mehr als das 0,15-fache des Zinkanteils (d.h. des Massenanteils (in Gew.-%) von Zink in der Legierung) beträgt. Insofern gilt für die Massenanteile von Molybdän, Schwefel und Zink folgende Bedingung: Massenanteil Schwefel (Gew.-%) + Massenanteil Molybdän (Gew.-%) > 0,15 x Massenanteil Zink (Gew.-%).

Die vorgeschlagene Gusslegierung ist umweltfreundlich, lässt sich gut vergießen und weist im vergossenen Zustand eine gute Spanbarkeit und gute tribologische Eigenschaften auf. Es hat sich gezeigt, dass durch die Kombination von Molybdän und Schwefel die Eigenschaften des substituierten Bleis zumindest teilweise ersetzt werden können und gleichzeitig der vorstehend beschriebene Zielkonflikt überwunden werden kann. Im Rahmen der Erfindung wurde nämlich erkannt, dass sich durch die Kombination von Molybdän und Schwefel im beanspruchten Massenanteil und Massenverhältnis beim Erstarrungsvorgang Molybdändisulfid (MoS₂) ausscheidet und dieses sich an das sich ebenfalls ausscheidende Zinksulfid anlagert oder dieses sogar einkapselt. Es hat sich gezeigt, dass auf diese Weise die schädigende Wirkung des Zinksulfides unterdrückt oder zumindest signifikant reduziert werden kann. Darüber hinaus wurde festgestellt, dass sich durch die Zugabe von Molybdän ein Schwefelgehalt in der Schmelze erhöhen lässt und zudem ein unerwünschtes Abdampfen von Schwefel (z.B. in Form von ZnS) teilweise unterdrückt oder zumindest verlangsamt werden kann. Schließlich hat sich herausgestellt, dass das ausgeschiedene Molybdändisulfid zusätzlich zu seiner Zinksulfid umhüllenden Funktion seine grundsätzlich bekannten Schmiereigenschaften als Trockenschmierstoff ausspielen kann, was sich positiv auf die tribologischen Eigenschaften auswirkt.

Gegenstand der vorliegenden Erfindung ist eine Gusslegierung der beanspruchten Zusammensetzung im erschmolzenen Zustand. Ferner ist Gegenstand der vorliegenden Erfindung eine Gusslegierung der beanspruchten Zusammensetzung im vergossenen und insbesondere erkalteten Zustand. In der vergossenen Gusslegierung liegen Schwefel und Molybdän insbesondere zumindest teilweise als MoS₂ vor.

Die Gusslegierung ist insbesondere bleifrei ausgebildet, d.h. dass Blei nicht aktiv als Legierungselement zugegeben ist und ein verunreinigungsbedingter Rest an Blei höchstens 0,10 Gew.-%, insbesondere höchstens 0,09 Gew.-%, insbesondere höchstens 0,08 Gew.-%, insbesondere höchstens 0,07, insbesondere höchstens 0,06 und vorzugsweise höchstens 0,05 Gew.-%, beträgt.

Vorzugsweise ist das Verhältnis von Schwefel zu Molybdän in der Legierung höchstens 2,5, vorzugsweise höchstens 1,5, weiter vorzugsweise höchstens 1,0, weiter vorzugsweise höchstens 0,8.

Insbesondere liegt das Verhältnis von Schwefel zu Molybdän in der Legierung zwischen 0,6 und 2,5, vorzugsweise zwischen 0,65 und 2,0, weiter vorzugsweise zwischen 0,65 und 1,5, weiter vorzugsweise zwischen 0,65 und 1,0. Besonders bevorzugt ist ein Verhältnis von Schwefel zu Molybdän in der Legierung zwischen 0,66 und 0,8.

Weiter erweist es sich als vorteilhaft, wenn die Gusslegierung 1,0 - 4,0 Gew.-%, 1,4 - 3,6 Gew.-%, weiter insbesondere 1,5 - 3,2 Gew.-%, weiter insbesondere 1,6 - 2,9, weiter insbesondere 1,7 - 2,4, weiter insbesondere 1,8 - 1,9 Gew.-%, Molybdän enthält.

Weiter erweist es sich als vorteilhaft, wenn die Gusslegierung 0,4 - 2,9 Gew.-%, insbesondere 0,5 - 2,7 Gew.-%, weiter insbesondere 0,6 - 2,6 Gew.-%, weiter insbesondere 0,9 - 2,4 Gew.-%, 1,2 - 2,2 Gew-%, weiter insbesondere 1,3 - 1,8, weiter insbesondere 1,4 - 1,6 Gew.-% Schwefel enthält.

Ein höherer Molybdän/Schwefel-Gehalt trägt insbesondere zu verbesserten tribologischen Eigenschaften bei.

Im Hinblick auf den Zinkgehalt kann es sich als vorteilhaft erweisen, wenn die Legierung 2,0 - 13,5 Gew.-%, insbesondere 7,0-9,0 Gew.-%, weiter insbesondere 7,5-8,5 Gew.-%, Zink enthält. Insofern kann die Legierung mindestens 2,0 Gew.-%, insbesondere 7,0 Gew.-%, weiter insbesondere 7,5 Gew.-% Zink und vorzugsweise höchstens 13,5 Gew.-%, insbesondere höchstens 9,0 Gew.-%, weiter insbesondere höchstens 8,5 Gew.-% Zink enthalten. Insbesondere kann die Gusslegierung dann 0,6 - 1,9 Gew.-%, insbesondere 1,0 - 1,8 Gew.-%, weiter insbesondere 1,1 - 1,4 Gew.-% Molybdän, und 0,4 - 1,7 Gew.-%, insbesondere 0,5 - 1,5, weiter insbesondere 0,7 - 1,2 Gew.-% Schwefel enthalten. Ein vergleichsweise niedriger Zinkgehalt ist insbesondere für eine Verwendung der Gusslegierung in elektrischen Bauteilen vorteilhaft. Beispielsweise kann auf diese Weise eine elektrische und/oder thermische Leitfähigkeit der Legierung reduziert werden.

Es kann sich auch als vorteilhaft erweisen, wenn die Gusslegierung 12,0 - 23,5 Gew.-%, insbesondere 12,5 - 19,0 Gew.-%, weiter insbesondere 18,0 - 18,5 Gew.-% Zink enthält. Insofern kann die Gusslegierung mindestens 12,0 Gew.-%, insbesondere mindestens 12,5 Gew.-%, weiter insbesondere mindestens 18,0 Gew.-% Zink und vorzugsweise höchstens 23,5 Gew.-%, insbesondere höchstens 19,0 Gew.-%, weiter insbesondere höchstens 18,5 Gew.-% Zink enthalten. Insbesondere kann die Gusslegierung dann 1,4 - 2,9 Gew.-%, insbesondere 1,5 - 2,4 Gew.-%, weiter insbesondere 2,0 - 2,1 Gew.-% Molybdän und 0,9 - 2,2 Gew.-%, insbesondere 1,3 - 1,8 Gew.-%, weiter insbesondere 1,4 - 1,7 Gew.-%, Schwefel enthalten. Ein mittlerer Zinkgehalt kann insbesondere für Anwendungen, bei denen eine maschinelle spanende Bearbeitung notwendig ist.

Es kann sich auch als vorteilhaft erweisen, wenn die Gusslegierung 19,0 - 36,0 Gew.-%, insbesondere 21,5 - 32,0 Gew.-%, weiter insbesondere 22,0 - 30,5 Gew.-%, weiter insbesondere 22,5 - 27,5 Gew.-% Zink enthält. Insofern kann die Gusslegierung mindestens 19,0 Gew.-% insbesondere mindestens 21,5 Gew.-%, insbesondere mindestens 22,0, weiter insbesondere 22,5 Gew.-% und vorzugsweise höchstens 36,0 Gew.-%, insbesondere höchstens 32,0 Gew.-%, weiter insbesondere höchstens 30,5 Gew.-%, weiter insbesondere höchstens 27,5 Gew.-% Zink enthalten. Insbesondere kann die Gusslegierung dann 2,0 - 4,1 Gew.-%, insbesondere 2,3 - 4,0 Gew.-%, weiter insbesondere 2,6 - 3,6 Gew.-%, weiter insbesondere 2,7 - 3,5 Gew.-%, weiter insbesondere 3,0 - 3,2 Gew.-% Molybdän, und 1,3 - 3,1 Gew.-%, insbesondere 1,5 - 2,9 Gew.-%, weiter insbesondere 1,7 - 2,7 Gew.-%, weiter insbesondere 2,0 - 2,6 Gew.-%, weiter insbesondere 2,2 - 2,3 Gew.-% Schwefel enthalten. Ein vergleichsweiser hoher Zinkgehalt kann beispielsweise für die Anwendung in der Lagertechnik und/oder der Konstruktion vorteilhaft sein, da ein höherer Zinkgehalt zu einer höheren Härte und Festigkeit der vergossenen Legierung führt.

Im Rahmen einer vorteilhaften Weiterbildung kann die Gusslegierung 1,0 - 4,0 Gew.-%, insbesondere 1,5 - 4,0 Gew.-% Eisen enthalten. Durch die Zugabe von Eisen kann eine Härte und Festigkeit der Legierung gesteigert werden. Ein zu hoher Eisenanteil kann aber wiederum die Korrosionsfestigkeit verringern.

Weiter kann es sich als vorteilhaft erweisen, wenn die Gusslegierung 3,0 - 5,0 Gew.-% Silizium enthält. Silizium kann in Kombination mit Zink die mechanische Festigkeit verbessern und die Spanbrüchigkeit bei der Zerspanung durch Bildung von Siliziden steigern. Ein zu hoher Siliziumanteil kann aber durch die hohe Sauerstoffaffinität von Silizium zu unerwünschten Oxidhäuten führen.

Weiter kann es sich als vorteilhaft erweisen, wenn die Gusslegierung 1,0 - 7,0 Gew.-%, insbesondere 4,0 - 6,0 Gew.-%, Aluminium enthält. Aluminium kann zur Desoxidation der Schmelze beitragen. Aluminium kann bei zu hohem Gehalt jedoch zu einer Entartung der Schwefelphase führen, weshalb ein Aluminiumanteil zu begrenzen ist.

Weiter kann es sich als vorteilhaft erweisen, wenn die Gusslegierung 0,01 - 0,8 Gew.-% Phosphor enthält. Phosphor kann ebenfalls zur Desoxidation der Schmelze beitragen. In Kombination mit Molybdändisulfid kann es bei zu hohen Anteilen aber zur Entartung der Schwefelphase und zur Bildung phosphorreicher intermetallischer Phasen führen, die aufgrund ihrer Härte zu einer Verschlechterung der Umformbarkeit und Steigerung der Brüchigkeit führen können, weshalb ein Phosphoranteil zu begrenzen ist.

Weiter erweist es sich als vorteilhaft, wenn ein Anteil der unvermeidbaren Verunreinigungen jeweils weniger als 0,15 Gew.-%, insbesondere weniger als 0,1 Gew.-%, weiter insbesondere weniger als 0,05 Gew.-%, beträgt und vorzugsweise insgesamt höchstens 0,8 Gew.-%, insbesondere höchstens 0,5 Gew.-%, beträgt. Die Verunreinigungen können gegebenenfalls umfassen: bis 0,05 Gew.-% Mangan, bis 0,1 Gew.-% Blei.

Die Erfindung betrifft auch ein Gussstück, insbesondere Stranggussstück, insbesondere in Strangform oder Rohrform, aus einer der vorstehend beschriebenen Gusslegierungen. Das Gussstück ist insbesondere hergestellt durch Vergießen, insbesondere Stranggießen, einer vorstehend beschriebenen Gusslegierung zu einem Gussrohling und optional Nachbearbeiten des Gussrohlings.

Das Gussstück besteht insbesondere aus
- 1,5 - 38,5 Gew.-%, insbesondere 7,0 - 38,5 Gew.-%, Zink
- 0,6 - 4,2 Gew.-% Molybdän,
- 0,4 - 3,1 Gew.-% Schwefel,
- gegebenenfalls bis zu 4,5 Gew.-%, insbesondere bis zu 4,0 Gew.-%, Eisen,
- gegebenenfalls bis zu 5,5 Gew.-%, insbesondere bis zu 5,0 Gew.-%, Silizium,
- gegebenenfalls bis zu 7,5 Gew-%, insbesondere bis zu 7,0 Gew.-%, Aluminium,
- gegebenenfalls bis zu 0,8 Gew.-% Phosphor,
- Rest Kupfer und unvermeidbare Verunreinigungen,

wobei, bezogen auf Gewichtsprozent, ein Verhältnis von Schwefel zu Molybdän in der Legierung größer 0,6, insbesondere größer 0,65, weiter insbesondere mindestens 0,66, beträgt und
wobei ein Summenanteil von Molybdän und Schwefel (d.h. die Summe aus dem Massenanteil (in Gew.-%) von Molybdän in der Legierung und dem Massenanteil (in Gew.-%) von Schwefel in der Legierung) mehr als das 0,15-fache des Zinkanteils (d.h. des Massenanteils (in Gew.-%) von Zink in der Legierung) beträgt.

In der vergossenen Gusslegierung, insbesondere dem Gussstück, liegt insbesondere ein Teil des Schwefels und des Molybdäns als Molybdän-Schwefel-Phasen vor. Die Molybdän-Schwefel-Phasen weisen insbesondere die Zusammensetzung MoS₂₋ₓ auf, wobei 0 ≤ x < 1,1 ist.

Insbesondere liegt in der vergossenen Gusslegierung, insbesondere dem Gussstück, ein Teil des Schwefels und des Molybdäns als Molybdändisulfid (MoS₂), insbesondere in Form von, vorzugsweise kugeligen, MoS₂-Ausscheidungen, vor. Vorzugsweise liegt das Molybdänsulfid fein verteilt im Gefüge vor.

Vorzugsweise beträgt ein Flächenanteil der Molybdän-Schwefel-Phasen bei Betrachtung im Schliff(bild) mehr als 1,0%, vorzugsweise mehr als 1,2%, weiter vorzugsweise mehr als 1,4%, einer betrachteten Gesamtfläche.

Der Flächenanteil der Molybdän-Schwefel-Phasen kann insbesondere dadurch bestimmt werden, dass wenigstens ein metallographischer Schliff der vergossenen Gusslegierung, insbesondere des Gussstücks, hergestellt wird und an wenigstens fünf Positionen des Schliffs jeweils eine Gesamtfläche von 1,4 mm² mit einem Lichtmikroskop (bspw. bei 200- bis 400-facher Vergrößerung) betrachtet und der Flächenanteil der der Molybdän-Schwefel-Phasen an der Gesamtfläche bestimmt wird. Das Bestimmen des Flächenanteils der der Molybdän-Schwefel-Phasen kann über bekannte Messsoftwares erfolgen.

Vorzugsweise weisen zumindest eine Teilmenge der Molybdän-Schwefel-Phasen bei Betrachtung im Schliff(bild) einen (jeweiligen) Flächeninhalt von mehr als 30 µm² auf. Der Flächeninhalt kann beispielsweise mittels lichtmikroskopischer Untersuchungen an einem metallographischen Schliff der vergossenen Gusslegierung, insbesondere des Gussstücks, ermittelt werden. Molybdän-Schwefel-Phasen einer solchen Größe haben sich als besonders effektiv für eine gute Schmierwirkung herausgestellt. Bei einer solchen Ausgestaltung kann es dann vorteilhaft sein, wenn, bei Betrachtung im Schliff(bild), ein Flächenanteil dieser Molybdän-Schwefel-Phasen mehr als 1,0%, vorzugsweise mehr als 1,2%, einer betrachteten Gesamtfläche beträgt.

Insbesondere liegt in der vergossenen Gusslegierung, insbesondere in dem Gussstück, ein Teil des Schwefels und des Zinks als Zinksulfid (ZnS) vor.

Vorzugsweise weist die vergossene Gusslegierung, insbesondere das Gussstück, eine Basismatrix aus vornehmlich Kupfer und Zink auf, in der ZnS-reiche Phasen, insbesondere in Form von ZnS-Ausscheidungen, vorhanden sind, an denen eine Molybdän-Schwefel-Phase, vorzugsweise eine MoS₂-reiche Phase, insbesondere in Form von MoS₂-Ausscheidungen, angelagert ist. Insbesondere ist das Zinksulfid zumindest abschnittsweise von einer Molybdän-Schwefel-Phase, insbesondere MoS₂, umschlossen, vorzugsweise kugelförmig oder zumindest mit abgerundeter Außenkontur.

Die Erfindung betrifft auch ein Verfahren zum Herstellen einer vorstehend beschriebenen Gusslegierung. Das Verfahren umfasst die folgenden Schritte:
- Bereitstellen, insbesondere Schichten, der Legierungsbestandteile in einem Schmelzofen, insbesondere Induktionsschmelzofen, wobei die Legierungsbestandteile bei Raumtemperatur zugegeben werden (Der Ofen selbst kann jedoch eine höhere Temperatur aufweisen.);
- Erzeugen einer Schmelze aus den Legierungsbestandteilen in dem Schmelzofen unter Bildung der Legierung, insbesondere bei Temperaturen zwischen 1080°C - 1250°C.

Es wurde erfindungsgemäß erkannt, dass durch Bereitstellen und insbesondere Schichten der Legierungsbestandteile bei Raumtemperatur (d.h. die Legierungsbestandteile werden nicht vorgewärmt oder in geschmolzenem Zustand zugegeben) eine homogene Schmelze erzeugt werden kann. Nach dem Erzeugen der Schmelze kann diese vergossen werden und danach abgekühlt werden.

Die Legierungsbestandteile können dabei in Reinform oder als Legierung oder Verbindung bereitgestellt werden. Insbesondere kann Schwefel teilweise in Form von Molybdändisulfid (MoS₂) hinzugegeben werden, was eine Löslichkeit von Schwefel und Molybdän in der Schmelze verbessert. In der Schmelze ist das Molybdändisulfid insbesondere gelöst.

Weiter hat es sich als vorteilhaft herausgestellt, wenn die Legierungsbestandteile, insbesondere bereits vor dem Erzeugen der Schmelze und auch während des Erzeugens der Schmelze, mit einem Abdeckmittel abgedeckt werden, um die Schmelze vor Umgebungseinflüssen, insbesondere vor Oxidation, zu schützen. Bei dem Abdeckmittel kann es sich insbesondere um Holzkohle handeln.

Weiter kann es sich als vorteilhaft erweisen - alternativ oder zusätzlich zu dem Abdecken der Schmelze mit dem Abdeckmittel - wenn das Erzeugen der Schmelze unter Schutzgasatmosphäre oder bei Unterdruck erfolgt.

Die Erfindung betrifft auch ein Verfahren zum Herstellen eines Gussstücks aus einer vorstehend beschriebenen Gusslegierung. Das Verfahren umfasst die folgenden Schritte:
- Erzeugen einer Schmelze aus den Legierungsbestandteilen in einem Schmelzofen, insbesondere Induktionsschmelzofen, weiter insbesondere wie vorstehend beschrieben;
- Vergießen der Schmelze;
- Abkühlen (und somit Erstarren) der Schmelze, insbesondere unter Erhalt eines Gussrohlings. Der Gussrohling kann das Gussstück bilden. Der Gussrohling kann auch weiterbearbeitet werden, um das Gussstück zu erhalten. Insofern kann das Verfahren optional das Bearbeiten des Gussrohlings, insbesondere umfassend Umformen, Wärmebehandeln und/oder spanend Bearbeiten des Gussrohlings, umfassen.

Das Vergießen der Schmelze kann auf unterschiedliche Art und Weise erfolgen. Beispielsweise kann das Vergießen der Schmelze eines der folgenden Gießverfahren umfassen: Gießen in eine verlorene Form oder Dauerform, Sandguss, Kokillenguss, Schleuderguss, Strangguss, Druckguss, Feinguss oder Verbundguss durch Einschleudern oder Aufspritzen. Als besonders vorteilhaft hat sich Stranggießen der Schmelze erwiesen. Insofern handelt es sich bei der vorstehend beschriebenen Gusslegierung insbesondere auch um eine Stranggusslegierung.

Insbesondere weist die Legierung bzw. der Gussrohling nach dem Gießen ein globulares oder dendritisches Gefüge auf. Das Gefüge kann anwendungsspezifisch durch nachgelagerte Umform- und/oder Wärmebehandlungen verändert werden (bspw. durch Walzen und Rekristallisieren).

Die Erfindung betrifft auch die Verwendung einer vorstehend beschriebenen Gusslegierung zur Herstellung von Schmuck, Metallwaren, Halbleiterträgern, Gebäudefassaden, tiefgezogenen Teilen, Stanz- und Biegeteilen, Steckverbindern, Lagern, Brillen, Feinwerktechnik, Schlüsseln, Schlössern, Musikinstrumenten, Pumpen und/oder Fittingen. Insofern kann es sich bei dem Gussstück um eines dieser Bauteile handeln.

In der nachfolgenden Tabelle sind vorteilhafte Zusammensetzungen der vorgeschlagenen Gusslegierung zusammengefasst (Angaben in Gew.-%).

| Nr. | Zn | Mo | S | Fe | Si | Al | Verunreinigungen in Summe | Rest |
|---|---|---|---|---|---|---|---|---|
| I | 7,5-8,5 | 0,7-1,8 | 0,5-1,6 | | | | < 0,8 | Cu |
| II | 19,5-22,3 | 2,0-2,7 | 1,3-2,0 | | | | < 0,8 | Cu |
| III | 12,5-16,5 | 1,5-2,2 | 1,0-1,7 | | | | < 0,8 | Cu |
| IV | 22,0-35,5 | 3,2-3,9 | 2,1-2,8 | 1,5-4,0 | | 3,0-7,0 | < 0,8 | Cu |
| V | 27,0-30,0 | 2,7-3,4 | 1,8-2,5 | | | | < 0,8 | Cu |
| VI | 23,0-27,0 | 2,4-3,1 | 1,6-2,3 | 1,0-4,0 | | 4,0-6,0 | < 0,8 | Cu |
| VII | 18,0-23,0 | 2,1-2,8 | 1,4-2,1 | | | 1,0-3,5 | < 0,8 | Cu |
| VIII | 13,0-18,0 | 1,6-2,3 | 1,0-1,7 | | 3,0-5,0 | | < 0,8 | Cu |
| IX | 8,0-13,0 | 1,1-1,8 | 0,7-1,4 | | | | < 0,8 | Cu |
| X | 2,0-8,0 | 0,6-1,4 | 0,4-1,1 | | | | < 0,8 | Cu |
| XI | 28,5-31,5 | 2,8-3,5 | 1,9-2,6 | | | | < 0,8 | Cu |
| XII | 34,5-38,0 | 3,4-4,1 | 2,3-3,0 | | | | < 0,8 | Cu |

Die Figur 1 zeigt in vereinfachter schematischer Darstellung typische Gefügestrukturen einer vergossenen Gusslegierung. Die Gefügestrukturen wurden aus einem lichtmikroskopisch aufgenommenen Schliffbild extrahiert.

Wie in Figur 1 schematisch dargestellt, weist die Gusslegierung eine Basismatrix 10 aus vornehmlich Kupfer und Zink auf. In der Basismatrix 10 sind ZnS-reiche Phasen 12, insbesondere in Form von ZnS-Ausscheidungen, vorhanden (in Figur 1 schraffiert gezeigt). An den ZnS-reichen Phasen 12 ist eine MoS₂-reiche Phase 14 angelagert, welche die ZnS-Phase 12, vorzugsweise vollständig, umschließt. Wie vorstehend erwähnt, kann auf diese Weise eine schädigende Wirkung des ZnS reduziert werden. Darüber hinaus können in der Basismatrix 10 reine MoS₂-reiche Phasen 14 vorliegen, welche vorzugsweise kugelig oder knollig ausgebildet sind. Diese MoS₂-reichen Phasen 14 können als Trockenschmierstoff dienen und somit die tribologischen Eigenschaften der Gusslegierung bzw. eines daraus hergestellten Gussstücks verbessern.

## Patentansprüche

1. Kupfer-Zink-Molybdän-Gusslegierung, bestehend aus:
1,5 - 38,5 Gew.-%, insbesondere 7,0 - 38,5 Gew.-%, Zink 0,6 - 4,2 Gew.-% Molybdän,
0,4 - 3,1 Gew.-% Schwefel,
gegebenenfalls:
bis zu 4,5 Gew.-%, insbesondere bis zu 4,0 Gew.-%, Eisen,
bis zu 5,5 Gew.-%, insbesondere bis zu 5,0 Gew.-%, Silizium,
bis zu 7,5 Gew-%, insbesondere bis zu 7,0 Gew.-%, Aluminium,
bis zu 0,8 Gew.-% Phosphor,
Rest Kupfer und unvermeidbare Verunreinigungen, wobei, bezogen auf Gewichtsprozent, ein Verhältnis von Schwefel zu Molybdän in der Legierung größer 0,6 beträgt, und
wobei ein Summenanteil von Molybdän und Schwefel mehr als das 0,15-fache des Zinkanteils beträgt.

2. Kupfer-Zink-Molybdän-Gusslegierung nach Anspruch 1, wobei das Verhältnis von Schwefel zu Molybdän in der Legierung höchstens 2,5, insbesondere höchstens 2,0, weiter insbesondere höchstens 1,5, weiter insbesondere höchstens 1,0, weiter insbesondere höchstens 0,8, beträgt.

3. Kupfer-Zink-Molybdän-Gusslegierung nach Anspruch 1 oder 2, wobei die Legierung 1,0 - 4,0 Gew.-%, 1,4 - 3,6 Gew.-%, weiter insbesondere 1,5 - 3,2 Gew.-%, weiter insbesondere 1,6 - 2,9, weiter insbesondere 1,7 - 2,4, weiter insbesondere 1,8 - 1,9 Gew.-%, Molybdän enthält.

4. Kupfer-Zink-Molybdän-Gusslegierung nach einem der vorherigen Ansprüche, wobei die Legierung 0,4 - 2,9 Gew.-%, insbesondere 0,5 - 2,7 Gew.-%, weiter insbesondere 0,6 - 2,6 Gew.-%, weiter insbesondere 0,9 - 2,4 Gew.-%, 1,2 - 2,2 Gew-%, weiter insbesondere 1,3 - 1,8, weiter insbesondere 1,4 - 1,6 Gew.-% Schwefel enthält.

5. Kupfer-Zink-Molybdän-Gusslegierung nach Anspruch 1 oder 2, wobei die Legierung
2,0 - 13,5 Gew.-%, insbesondere 7,0-9,0 Gew.-%, weiter insbesondere 7,5-8,5 Gew.-%, Zink enthält.

6. Kupfer-Zink-Molybdän-Gusslegierung nach dem vorherigen Anspruch, wobei die Legierung 0,6 - 1,9 Gew.-%, insbesondere 1,0 - 1,8 Gew.-%, weiter insbesondere 1,1 - 1,4 Gew.-% Molybdän, und
0,4 - 1,7 Gew.-%, insbesondere 0,5 - 1,5, weiter insbesondere 0,7 - 1,2 Gew.-% Schwefel enthält.

7. Kupfer-Zink-Molybdän-Gusslegierung nach Anspruch 1 oder 2, wobei die Legierung 12,0 - 23,5 Gew.-%, insbesondere 12,5 - 19,0 Gew.-%, weiter insbesondere 18,0 - 18,5 Gew.-% Zink enthält.

8. Kupfer-Zink-Molybdän-Gusslegierung nach dem vorherigen Anspruch, wobei die Legierung 1,4 - 2,9 Gew.-%, insbesondere 1,5 - 2,4 Gew.-%, weiter insbesondere 2,0 - 2,1 Gew.-% Molybdän und
0,9 - 2,2 Gew.-%, insbesondere 1,3 - 1,8 Gew.-%, weiter insbesondere 1,4 - 1,7 Gew.-%, Schwefel enthält.

9. Kupfer-Zink-Molybdän-Gusslegierung nach Anspruch 1 oder 2, wobei die Legierung
19,0 - 36,0 Gew.-%, insbesondere 21,5 - 32,0 Gew.-%, weiter insbesondere 22,0 - 30,5 Gew.-%, weiter insbesondere 22,5 - 27,5 Gew.-% Zink enthält.

10. Kupfer-Zink-Molybdän-Gusslegierung nach dem vorherigen Anspruch, wobei die Legierung 2,0 - 4,1 Gew.-%, insbesondere 2,3 - 4,0 Gew.-%, weiter insbesondere 2,6 - 3,6 Gew.-%, weiter insbesondere 2,7 - 3,5 Gew.-%, weiter insbesondere 3,0 - 3,2 Gew.-% Molybdän, und
1,3 - 3,1 Gew.-%, insbesondere 1,5 - 2,9 Gew.-%, weiter insbesondere 1,7 - 2,7 Gew.-%, weiter insbesondere 2,0 - 2,6 Gew.-%, weiter insbesondere 2,2 - 2,3 Gew.-% Schwefel enthält.

11. Gussstück, insbesondere Stranggussstück, insbesondere in Strangform oder Rohrform, hergestellt durch Vergießen einer Kupfer-Zink-Molybdän-Gusslegierung nach einem der vorherigen Ansprüche.

12. Gussstück nach dem vorherigen Anspruch, wobei ein Teil des Schwefels als Molybdän-Schwefel-Phasen der Zusammensetzung MoS₂₋ₓ mit 0 ≤ x < 1,1, insbesondere als MoS₂, vorliegt.

13. Gussstück nach dem vorherigen Anspruch, wobei bei Betrachtung im Schliff ein Flächenanteil der Molybdän-Schwefel-Phasen mehr als 1,0%, vorzugsweise mehr als 1,2%, weiter vorzugsweise mehr als 1,4%, beträgt.

14. Gussstück nach Anspruch 12 oder 13, wobei zumindest eine Teilmenge der Molybdän-Schwefel-Phasen bei Betrachtung im Schliff einen Flächeninhalt von wenigstens 30 µm² aufweisen.

15. Gussstück nach einem der Ansprüche 12 bis 14, wobei ein Teil des Schwefels als Zinksulfid vorliegt, wobei an das Zinksulfid eine Molybdän-Schwefel-Phase, insbesondere eine MoS₂-reiche Phase, angelagert ist.

16. Verfahren zum Herstellen einer Kupfer-Molybdän-Schwefel-Legierung nach einem der Ansprüche 1 bis 10, umfassend:
- Schichten der Legierungsbestandteile in einem Schmelzofen, insbesondere Induktionsschmelzofen, wobei die Legierungsbestandteile bei Raumtemperatur zugegeben werden;
- Erzeugen einer Schmelze aus den Legierungsbestandteilen in dem Schmelzofen.
